# FASCICULE DE BREVET EUROPEEN

(11) **EP 2 139 828 B1**
(45) Date de publication et mention de la délivrance du brevet: **05.10.2011**
(21) Numéro de dépôt: 08805727.8
(22) Date de dépôt: 30.04.2008
(51) Int. Cl.: C06D 5/06, C06B 45/10, C06B 29/22, C06B 29/00, B60R 21/26

(54) **COMPOSE PYROTECHNIQUE GENERATEUR DE GAZ; PROCEDE D'OBTENTION**
PYROTECHNISCHE VERBINDUNG ZUR GASERZEUGUNG UND SCHUTZVERFAHREN DAFÜR
GAS-GENERATING PYROTECHNIC COMPOUND AND PRODUCTION PROCESS.

(30) Priorité: 02.05.2007 FR 0754809
(43) Date de publication de la demande: 06.01.2010
(73) Titulaire: SME, 75015 Paris (FR)
(72) Inventeur: MARLIN, Frédéric, 33160 Saint Medard en Jalles (FR); THIBIEROZ, Bernard, 33160 Saint Medard en Jalles (FR)
(74) Mandataire: Le Roux, Martine
(86) Numéro de dépôt international: PCT/FR2008/050773
(87) Numéro de publication internationale: WO 2008/145935

(56) Documents cités:
- EP-A- 0 439 443
- EP-A- 1 152 029
- EP-A- 1 216 977
- GB-A- 2 294 039
- JP-A- 2000 281 857
- US-A- 2 310 889
- US-A- 3 024 213
- US-A- 3 214 304
- US-A- 4 099 376
- US-A- 5 112 895

## Description

La présente invention a pour objet des composés pyrotechniques générateurs de gaz ainsi qu'un procédé pour leur obtention. Lesdits composés pyrotechniques présentent :
- un fort pouvoir gonflant (le pouvoir intrinsèque de gonflage d'une formulation est donné par le produit du rendement molaire de ladite formulation (en mole/kg) par la température T (en K). Ce produit est équivalent au produit de la pression fois le volume et traduit donc la capacité d'une formulation à générer une quantité de gaz) ; et
- un fort débit surfacique de gonflage (le débit surfacique de gonflage est estimé par le produit p x n x T x Vc, où p est la densité du matériau (en g/cm³), n le rendement molaire gazeux de la combustion (en mole/g), T la température de combustion (en K) et Vc la vitesse de combustion en cm/s. Ainsi, le paramètre de débit surfacique de gonflage est-il exprimé en mol.K/cm².s.

Par ailleurs, la combustion desdits composés pyrotechniques génèrent peu de particules condensées.

La présente invention se situe dans le domaine technique de la génération pyrotechnique de gaz. Elle trouve plus particulièrement application dans les systèmes de protection des occupants de véhicules, protection au moyen de coussins amortissants (dits "airbags"), qui sont gonflés par les gaz de combustion de composés pyrotechniques.
• Le domaine technique des airbags gonflés par des générateurs de gaz incluant des composés pyrotechniques à base de compositions pyrotechniques a connu depuis les vingt dernières années un essor très important. Ce domaine arrive aujourd'hui à maturité et la majorité des systèmes produits et vendus s'appuie sur des formulations présentant de fortes similarités. Les compositions pyrotechniques employées dans ces systèmes sont des compositions dites "froides" dont la température de combustion est généralement comprise entre 1800 et 2200 K.

L'emploi de ce type de compositions présente les avantages suivants :
- la température basse permet de limiter l'épaisseur du sac ;
- les effluents gazeux sont généralement de bonne qualité vis-à-vis des normes de toxicité admissibles en vigueur dans le domaine (USCAR).

Ces compositions induisent par contre des inconvénients qui peuvent pénaliser certaines applications :
- le rendement gazeux est généralement faible. La masse de produit nécessaire est donc importante;
- la température étant relativement basse et le rendement gazeux faible, le pouvoir gonflant est limité;
- la combustion émettant des résidus solides, des filtres sont nécessaires pour réduire l'émission de particules. Ces filtres réduisent encore le pouvoir gonflant du fait des pertes thermiques qu'ils induisent. Les filtres induisent en outre une augmentation du volume et du coût du générateur ;
- les compositions froides présentent dans la quasi-totalité des cas des vitesses de combustion faibles. Ce point cumulé au faible pouvoir gonflant induit de faibles débits surfaciques de gonflage. Ces faibles débits surfaciques de gonflage sont compensés par l'emploi de pastilles fines et de faibles diamètres qui induisent une forte surface initiale de produit pyrotechnique et une faible densité de chargement.

D'une manière générale, la forte surface initiale de produit "froid" à basse vitesse de combustion induit, en plus des inconvénients précités, les difficultés suivantes :
- la combustion du produit s'initie lentement et une forte charge d'allumage est nécessaire ;
- la fabrication de petites pastilles nécessaires à l'obtention du débit sur la durée de la combustion induit un débit élevé au départ et donc une forte montée en pression en début de combustion dans le sac. Cela est dommageable pour ledit sac dans les premières millisecondes, quand il est plié et ledit sac subit donc fortement les contraintes de mise en position dans la phase de déploiement ;
- la combustion de pastilles à évolution de surface décroissante induit une diminution du débit au fur et à mesure de l'avancement de la combustion alors que le besoin fonctionnel est au contraire un débit constant voire croissant sur la durée.

• Le fort pouvoir gonflant d'une composition étant associé au couple rendement molaire gazeux et température, les compositions répondant à ces exigences présentent une température de combustion élevée et un faible taux de particules produit lors de la combustion. Le faible taux de particules est rendu nécessaire pour disposer du maximum de gaz émis et de manière à éviter les agressions sur les sacs. Des essais en modules airbags ont en effet mis en évidence que l'endommagement des sacs par les produits de combustion est exacerbé par la présence de particules en cas d'utilisation de compositions "chaudes".

Pour l'ensemble des raisons précitées, une composition à fort pouvoir gonflant, à fort débit surfacique de gonflage et sans particules présente beaucoup d'avantages vis-à-vis du fonctionnement et de la miniaturisation des générateurs de gaz pour système airbag. Cette miniaturisation est requise pour des raisons de coût, de poids et d'intégration à l'intérieur des véhicules.

Des composés obtenus à partir de compositions extrudables sans solvant à fort pouvoir gonflant ont déjà été employés dans les systèmes airbags. De telles compositions, dites double base, contenant de la nitrocellulose et de la nitroglycérine ont été employées dans les années quatre-vingt-dix sous forme de blocs monolithiques. On trouve des détails de formulations et de composés de propergol double base dans l'ouvrage de Davenas "Technologie des propergols solides", édition Masson 1989, et on trouve un exemple d'utilisation de ces composés dans la demande de brevet FR 2 853 872. Les formulations présentent un fort rendement gazeux, une température de combustion relativement élevée et un faible taux de particules. Des tests conduits en modules airbags avec ces composés ont montré que le fonctionnement pouvait être bon en sac non enduit de relativement faible épaisseur (∼ 470 dtex). L'agression sur le sac est acceptable malgré la température élevée du fait du faible taux de particules produit et du fait du fonctionnement induit par le bloc monolithique qui limite l'agression sur le sac en début de déploiement. Ces composés ne sont toutefois plus employés sur les nouveaux équipements car ils ne résistent pas suffisamment aux vieillissements à haute température requis par les constructeurs automobiles. En plus du problème de vieillissement en température, ces composés présentent une balance en oxygène décalée vers les valeurs négatives (déficit en oxygène) qui induit un taux de monoxyde de carbone nettement supérieur aux normes maximales en vigueur pour l'application considérée. La balance en oxygène est le pourcentage massique d'oxygène libéré (valeur positive) ou absorbée (valeur négative) lors de la réaction de combustion d'un constituant. A titre d'exemple, un groupement CH₂, élément de base des polymères aliphatiques, présente une balance en oxygène de -343 %. En effet, il faut trois atomes d'oxygène dont la masse molaire est de 48 g pour équilibrer la combustion des 14 g/mole de CH₂.

Pour pallier ces difficultés, des compositions à base de liant silicone ont ensuite été proposées. Des compositions à base de liant "RTV" ("Room Température Vulcanizable") et de perchlorate de potassium ont été décrites dans les demandes de brevet FR 2 190 776 et FR 2 213 254. La demande de brevet FR 2 728 562 décrit une version améliorée de ces produits, fabricables par un procédé de malaxage et d'extrusion en continu. Dans ce dernier document, le liant silicone est associé à un mélange de perchlorate d'ammonium et de nitrate de sodium ; ledit nitrate de sodium servant de capteur de chlore. Les compositions suivant ces documents présentent un rendement gazeux acceptable, une température de combustion élevée et une forte vitesse de combustion. Le débit surfacique de gonflage est donc relativement fort. En outre, par rapport aux compositions à base de nitrocellulose et de nitroglycérine, ces compositions présentent l'avantage d'être très stables en température et de pouvoir être réglées en "oxygen balance" (balance en oxygène) de manière à respecter les normes de toxicité des effluents gazeux. Ces compositions présentent par contre l'inconvénient d'émettre un fort taux de particules (environ 30 %), notamment du chlorure de sodium et de la silice, ce qui nécessite l'emploi d'un sac présentant une forte épaisseur et une enduction de protection de la face interne dudit sac.

La demande de brevet EP 1 216 977 décrit, elle, une composition extrudable sans solvant comprenant essentiellement un liant hydrocarboné oxygéné à deux composants (un élastomère (une gomme) et un plastifiant), un composé organique azoté et des charges oxydantes. Les charges oxydantes sont le perchlorate d'ammonium et un capteur de chlore qui peut être du nitrate de sodium. Le nitrate de sodium entre à hauteur d'environ 15 à 20 % en poids dans la composition. Son rôle est de capter le chlore du perchlorate d'ammonium pour former du chlorure de sodium. Cette composition présente une température de combustion élevée ainsi qu'un pouvoir gonflant et un débit surfacique du même ordre de grandeur que ceux des bases silicone, en raison d'une vitesse de combustion légèrement plus faible et d'un taux de particules plus faible. Malgré ce gain, le rendement gazeux, et donc le pouvoir gonflant, est limité par la présence du capteur de chlore qui induit la formation d'un sel de chlore solide. La teneur globale en résidus de combustion solides de ces compositions est d'environ 14 %. Les vitesses de combustion de ces compositions sont d'environ 20 à 40 mm/s à une pression de combustion de 20 MPa.

L'homme du métier est toujours à la recherche de compositions à température de combustion élevée, générant peu de particules et d'effluent toxique (dans le but d'accroître le pouvoir gonflant et le débit surfacique de gonflage, de manière à réduire les volumes, masses et coûts des générateurs de gaz pour système airbag), ces compositions pouvant avantageusement être mises en forme par extrusion sans solvant, ce qui permet la réalisation de forme monolithique facilitant le chargement, améliorant la densité de chargement du générateur. En outre, l'absence de solvant permet d'éviter l'émission de COV (composés organiques volatils).

En partant de l'enseignement de la demande EP 1 216 977, les inventeurs ont souhaité proposer des composés pyrotechniques générateurs de gaz améliorés. Ils se sont plus particulièrement fixés pour objectifs :
- d'accroître le rendement gazeux ;
- de supprimer les particules (résidus de combustion solides) ;
- de disposer d'une forte vitesse de combustion permettant d'augmenter l'épaisseur à brûler et donc la compacité du générateur ;
ce, afin de :
- réduire le volume et la masse de propergol nécessaires, et
- éliminer les filtres utiles à la filtration desdites particules.

Ainsi le générateur de gaz peut être plus petit, compact et moins coûteux. En outre, malgré une forte température des gaz de combustion, l'absence de particules, la progressivité de la mise en régime du débit de gaz liée au fonctionnement d'un bloc monolithique et la modération de l'énergie libérée du fait de la faible masse de produit pyrotechnique nécessaire devraient permettre d'employer des sacs d'épaisseur modérée ou faible.

L'objectif de perfectionnement fixé a été atteint. Les inventeurs proposent présentement des composés pyrotechniques performants, en référence au cahier des charges ci-dessus, des composés pyrotechniques plus performants que ceux correspondants aux compositions de la demande EP 1 216 977.

Les composés pyrotechniques de l'invention ont une composition du type de celle des composés selon ladite demande EP 1 216 977 en ce qu'elle renferme :
- une charge oxydante de perchlorate d'ammonium (i.e. sans carbone) ; et
- un liant hydrocarboné oxygéné réticulé, obtenu par réticulation d'un élastomère en présence d'au moins un agent réticulant et d'au moins un plastifiant oxygéné dudit élastomère ; ledit élastomère ayant une masse moléculaire supérieure à 200 000 et étant choisi parmi les polyesters et les polyacrylates. Le(s) plastifiant(s) est(sont) évidemment parfaitement miscible(s) dans l'élastomère, de manière à ne pas exsuder en température et à ainsi abaisser la température de transition vitreuse dudit élastomère.

Les composés pyrotechniques générateurs de gaz de l'invention, convenant pour les systèmes de protection des occupants de véhicules, comprennent donc, dans leur composition, une charge oxydante (sans carbone) et un liant hydrocarboné oxygéné, des types ci-dessus.

De façon caractéristique, la charge oxydante en cause ne comprend pas de capteur de chlore et ledit au moins un plastifiant oxygéné de l'élastomère consiste en :
- un plastifiant choisi parmi les diesters à fonctions éthers dont la masse moléculaire est supérieure à 350 g/mol (sa tension de vapeur est ainsi négligeable à 120°C) et la balance en oxygène égale ou supérieure à -230 % (ladite balance en oxygène peut ainsi être équilibrée en combustion avec les charges choisies) ; ou
- un mélange de tels plastifiants entre eux (d'au moins deux plastifiants de ce type) ; ou
- un mélange d'au moins un tel plastifiant avec au moins un autre plastifiant oxygéné (d'un autre type).

Ledit au moins un plastifiant oxygéné original présent consiste avantageusement en au moins un plastifiant aux propriétés énoncées ci-dessus. Des mélanges de tels plastifiants avec d'autres plastifiants oxygénés (tels le dioctyladipate et/ou le dioctylazélate) peuvent toutefois également être présents.

Les inventeurs ont démontré qu'il était possible de compenser la suppression de la charge oxydante complémentaire constituée par le capteur de chlore (notamment le nitrate de sodium) selon l'enseignement de la demande EP 1 216 977, par la présence d'un nouveau plastifiant oxygéné, qui apporte la quantité d'oxygène nécessaire à la bonne combustion, évitant ainsi la production de CO (dont la concentration doit être limitée selon les normes en vigueur, pour le type d'application visée). Ce résultat n'était nullement acquis par avance.

Les composés de l'invention présentent généralement l'inconvénient d'émettre du chlorure d'hydrogène. En fin de combustion, ledit chlorure d'hydrogène se condense avec l'eau formée par la combustion et peut être capté par le sac. Le taux de chlorure d'hydrogène émis par les composés selon l'invention est d'environ 0,2 g/g. De manière à limiter la diffusion du chlorure d'hydrogène dans l'habitacle du véhicule, le sac peut être enduit avec des capteurs de chlore.

Les composés pyrotechniques générateurs de gaz de l'invention se caractérisent donc en ce que leur composition ne renferme pas de capteur de chlore (oxydant complémentaire) mais au moins un plastifiant oxygéné spécifique (qui compense l'absence dudit oxydant complémentaire).

Ledit au moins un plastifiant oxygéné est très avantageusement choisi parmi :
- le dibutoxyéthoxyéthyl adipate (DBEEA),
- le dibutoxyéthoxyéthoxyéthyl adipate (DBEEEA),
- le dibutoxyéthoxyéthoxyéthyl glutarate (DBEEEG),
- le dibutoxyéthoxyéthoxyéthyl phtalate,
- le bis(éthylène glycol monobutyl éther) adipate (dibutyl cellosolve^{®} adipate), ,
- le bis(éthylène glycol monobutyl éther) phtalate (dibutyl cellosolve^{®} phtalate),
- les mélanges desdits diesters, entre eux, et
- les mélanges d'au moins un desdits diesters avec le dioctyladipate (DOA) et/ou le dioctylazélate.

On a ci-dessus précisé la nature originale du second principal composant (plastifiant) du liant hydrocarboné oxygéné réticulé (liant = élastomère réticulé + plastifiant) des composés pyrotechniques de l'invention. On se propose ci-après de donner, de façon nullement limitative, des précisions sur chacun des constituants desdits composés ainsi que sur leur quantité d'intervention respective.

La charge oxydante représente généralement de 64 à 94 % en masse de la masse totale du composé, avantageusement de 72 à 82 % en masse de ladite masse totale. Il s'agit du constituant principal des composés de l'invention.

Ladite charge oxydante consiste en du perchlorate d'ammonium. Ledit perchlorate d'ammonium intervient avantageusement sous plusieurs granulométries de manière à améliorer l'incorporation et la distribution dans le polymère et à diminuer la toxicité des effluents gazeux lors de la combustion.

Le liant hydrocarboné oxygéné réticulé représente généralement de 6 à 20 % en masse de la masse totale du composé. Il représente avantageusement de 8 à 16 % en masse de la masse totale. Il comprend l'élastomère réticulé et ledit au moins un plastifiant oxygéné original de l'invention. L'élastomère en cause est un élastomère de haute masse moléculaire : Mw > 200 000 g/mol. Il est choisi dans la famille des polyesters et polyacrylates. Les polyacrylates peuvent avoir des terminaisons réactives de type chlore/carboxyle, chlore, hydroxyle ou époxy. Les polyesters peuvent avoir des terminaisons réactives de type hydroxyle. Ils ont avantageusement de telles terminaisons réactives de type hydroxyle. L'élastomère présent dans la composition des composés de l'invention a été réticulé via ses fonctions réactives par au moins un agent réticulant (= agent de réticulation). Un tel agent réticulant consiste avantageusement en un diisocyanate ou triisocyanate.

De manière générale : ledit au moins un élastomère et ledit au moins un agent réticulant représentent de 3 à 10 % en masse, avantageusement de 4 à 8 % en masse, de la masse totale des composés de l'invention ; et/ou, avantageusement et,
ledit au moins un plastifiant représente de 3 à 10 % en masse, avantageusement de 4 à 8 % en masse, de la masse totale desdits composés.

En plus des deux constituants décrits ci-dessus : la charge oxydante et le liant hydrocarboné oxygéné réticulé (élastomère + au moins un agent réticulant + au moins un plastifiant oxygéné original), les composés de l'invention peuvent comprendre, dans leur composition, les constituants additionnels suivants :
- au moins un composé organique nitré (azoté) dont la balance en oxygène est supérieure à -30 % (qui permet notamment d'augmenter le rendement gazeux). Un tel au moins un composé est avantageusement choisi parmi les nitrates azotés et les dinitramides. Il consiste très avantageusement en le nitrate de guanidine (NG) ou la guanyle urée dinitramide (GUDN). Généralement, un tel au moins un composé intervient entre 0 (1) et 10 %, avantageusement entre 3 et 8 %, en masse au sein des composés de l'invention ;
- au moins un catalyseur balistique (qui permet entre autres d'améliorer la vitesse de combustion). L'homme du métier sait qu'un tel catalyseur balistique consiste en un oxyde de métal de transition, à haute surface spécifique (qui accélère la décomposition de la charge oxydante). Un tel au moins un catalyseur balistique est avantageusement choisi parmi l'oxyde de cuivre, l'oxyde de fer, l'oxyde de manganèse et l'oxyde de cobalt. Généralement, un tel au moins un catalyseur balistique intervient entre 0 (0,1) et 6 %, avantageusement entre 0 (0,1) et 2 %, très avantageusement entre 1 et 2 %, en masse au sein des composés de l'invention ;
- au moins un agent mouillant choisi parmi les organosiloxanes et les titanates. Un tel au moins un agent mouillant est avantageusement choisi parmi le vinyltris-(2-méthoxyéthoxy)silane, le tris-(3-triméthoxysilylpropyl)isocyanurate, le γ-glycidoxypropyltriméthoxysilane, le diéthoxydiacétoxysilane, le diacétoxydiéthoxysilane et le dibutoxyéthoxyméthylsilane. Un tel au moins un agent mouillant permet de réduire la viscoélasticité et la porosité résiduelle du composé. Généralement, un tel au moins un agent mouillant intervient entre 0 (0,1) et 4 %, avantageusement entre 0,2 et 3 %, en masse au sein des composés de l'invention.

Au vu des propos ci-dessus, on a compris que la composition massique des composés de l'invention est généralement de :
- 64 à 94 %, avantageusement 72 à 82 %, d'une charge oxydante ;
- 6 à 20 %, avantageusement 8 à 16 %, d'au moins un liant hydrocarboné oxygéné réticulé ;
- 0 à 10 %, avantageusement 3 à 8 %, d'au moins un composé organique nitré dont l'oxygène balance est supérieure à -30 % ;
- 0 à 6 %, avantageusement de 1 à 2 %, d'au moins un catalyseur balistique ; et
- 0 à 4 %, avantageusement 0,2 à 3 %, d'au moins un agent mouillant.

Les constituants (charge oxydante + liant hydrocarboné oxygéné réticulé + éventuels constituants choisis parmi ceux identifiés ci-dessus) de la composition des composés de l'invention, listés ci-dessus, représentent au moins 95 % en masse desdits composés, généralement au moins 98 % en masse desdits composés. Le complément, si complément il y a, est généralement constitué d'additifs, tels des auxiliaires (aides) de fabrication.

Les composés de l'invention, dont on précise ci-après le procédé d'obtention, peuvent être de différents types. Il s'agit de composés monolithiques qui peuvent être pleins, mono- ou multiperforés. Lesdits composés renferment dans leur composition, de façon caractéristique, un plastifiant oxygéné original tel que décrit ci-dessus.

Lesdits composés sont particulièrement performants. Leur composition est à haut rendement gazeux (environ 36 mol/kg) avec des températures de combustion aux alentours de 3000 K (il s'agit bien de compositions dites chaudes). Leur vitesse de combustion est rapide, environ 45 mm/s à une pression de 20 MPa. De par leur composition, ils génèrent très peu de particules solides (< 2 %). Leur composition est par ailleurs susceptible, selon des variantes avantageuses, de présenter une valeur de balance en oxygène comprise entre -2 % et -3 %, i.e. qu'ils ne génèrent que très peu de gaz toxique et qu'ils conviennent tout à fait pour une application dans le domaine des airbags. Les débits surfaciques de gonflage des compositions des composés de l'invention sont très intéressants. Ils sont d'environ 830 mol.K/cm².s.

Le procédé d'obtention des composés de l'invention est avantageusement un procédé par analogie, tel que décrit dans la demande EP 1 216 077. Il s'agit très avantageusement d'un procédé mis en oeuvre en continu, sans solvant, dans un mélangeur-extrudeur bi-vis.

On indique, de manière plus générale, que ledit procédé comprend :
- mis en oeuvre en continu, le mélange sans solvant de la charge oxydante, de l'élastomère, du au moins un agent réticulant et du au moins un plastifiant ainsi qu'éventuellement du au moins un composé organique nitré dont l'oxygène balance est supérieure à -30 % et/ou du au moins un catalyseur balistique et/ou du au moins un agent mouillant et l'extrusion de la pâte résultant dudit mélange ;
- le traitement thermique de ladite pâte extrudée pour assurer la réticulation dudit élastomère.

De façon caractéristique, ledit au moins un plastifiant consiste en ou comprend un plastifiant original de l'invention.

Comme indiqué ci-dessus, lesdits mélange et extrusion sont avantageusement mis en oeuvre dans un mélangeur-extrudeur bi-vis.

Par ailleurs, ledit procédé comprend avantageusement la découpe de la pâte extrudée en chargements et le traitement thermique desdits chargements (chargements réticulés = composés de l'invention).

De façon nullement limitative, on peut préciser ci-après une variante de mise en oeuvre du procédé de l'invention.

Le mélangeur-extrudeur bi-vis comprend un compartiment de mélange et de malaxage, un compartiment de compression et une tête d'extrusion. Les constituants solides et liquides sont introduits dans le compartiment de mélange et de malaxage par deux ouvertures d'alimentation différentes, une ouverture d'alimentation des solides et une ouverture d'alimentation des liquides, puis transportés et malaxés, puis la pâte homogène ainsi formée est dégazée dans le compartiment de compression, puis extrudée à l'aide d'une tête d'extrusion sous forme de joncs, et enfin les joncs ainsi formés sont découpés en chargements à l'aide d'un appareil de découpe, puis ces chargements sont mis à réticuler à une température généralement comprise entre 100°C et 150°C.

Les chargements ainsi formés trouvent leur application préférentielle comme chargement pyrotechnique dans les générateurs de gaz destinés à gonfler un coussin de protection pour occupants d'un véhicule automobile. En effet, la vitesse de combustion de ces chargements, ainsi que le taux de résidus solides produits et le taux de monoxyde de carbone et d'oxydes d'azote produits conviennent particulièrement (voir ci-dessus).

On se propose maintenant d'illustrer, de façon nullement limitative, l'invention présentement revendiquée.

Les compositions de composés pyrotechniques ont été évaluées au moyen de calculs thermodynamiques et de mesures physiques.

Ces compositions et composés correspondent à des compositions et composés de l'art antérieur (compositions A et B ci-après et composés correspondants (respectivement pastilles et chargements extrudés) ou à des compositions et composés de l'invention (compositions 1 et 2 ci-après et composés correspondants = chargements extrudés).

### Composition_A , dite froide, de l'art antérieur

Cette composition, sans liant, renferme :
- 49 % en masse de nitrate de guanidine,
- 48% en masse de nitrate basique de cuivre, et
- 3 % en masse d'auxiliaire(s) de fabrication.

Elle est du type des compositions selon les brevets US 6 143 102 et 5 608 183.

A partir de ladite composition, on a préparé des pastilles.

### Composition B de l'art antérieur

Cette composition, avec liant, renferme :
- 59 % en masse de perchlorate d'ammonium,
- 21 % en masse de nitrate de sodium,
- 5 % en masse de nitrate de guanidine, et
- 15 % en masse d'élastomère acrylique, de réticulant et de plastifiant.

Cette composition est une composition selon la demande de brevet EP 1 216 077. Elle est extrudée et réticulée pour générer des composés.

### Composition 1 d'un composé de l'invention

Elle renferme :
- 79,9 % en masse de perchlorate d'ammonium,
- 6,2 % en masse d'élastomère acrylique + agent de réticulation,
- 6,4 % en masse de DBEEEG (plastifiant),
- 1 % en masse de vinyltris-(2-méthoxyéthoxy)silane,
- 5,5 % en masse de nitrate de guanidine, et
- 1 % en masse d'oxyde ferrique.

La balance en oxygène de cette composition est de -2,3 %. Sa densité théorique est de 1,73 g/cm³.

Sa température de combustion est d'environ 3000 K, à 20 MPa et son rendement molaire est de 36,1 mol/kg.

Le taux de particules est inférieur à 2 %.

Suivant la granulométrie des charges employées, la vitesse de combustion des composés (extrudés) est comprise entre 40 et 50 mm/s à 20 MPa (voir le tableau ci-après).

### Composition 2 d'un composé de l'invention

Elle renferme :
- 79,9 % en masse de perchlorate d'ammonium,
- 6% en masse d'élastomère acrylique + agent de réticulation,
- 6 % en masse de DBEEA (plastifiant),
- 1,6 % en masse de vinyltris-(2-méthoxyéthoxy)silane,
- 5,5 % en masse de nitrate de guanidine, et
- 1 % en masse d'oxyde ferrique.

La balance en oxygène de cette composition est de -2,4 %. Sa densité théorique est de 1,72 g/cm³.

Sa température de combustion est d'environ 3000 K à 20 MPa et son rendement molaire est de 36 mol/kg.

Le taux de particules est inférieur à 2 %.

Suivant la granulométrie des charges employées, la vitesse de combustion des composés (extrudés) est comprise entre 40 et 50 mm/s à 20 MPa (voir le tableau ci-après).

Les performances des compositions A, B, 1 et 2 et celles des composés correspondants sont données dans le tableau 1 ci-après.

La plupart des valeurs indiquées dans ledit tableau 1 sont des valeurs calculées. Les vitesses de combustion et les porosités ont, elles, été mesurées sur les composés obtenus à partir des compositions.

**Tableau 1**

| | Art antérieur | | Invention |
|---|---|---|---|
| Compositions | A (sans liant, pastillée) | B (extrudée, selon EP 1 216 077) | Exemples 1 et 2 (composés extrudés) |
| Température de combustion à 20 MPa (K) | 1870 | 2800 | 2900 < T< 3100 |
| Rendement gazeux à 1000 K et 20 MPa (mole/kg) | 29,6 | 31,5 (à 0,1 MPa) | 34 < R < 37 |
| Taux de résidus solides à 1000 K et 1 bar (%) | 26,7 | 16 | < 2 |
| Vitesse de combustion à 20 MPa (mm/s) | 22 | 38 | 40 < Vc < 50 |
| Densité (g/cm³) | 1,98 | 1,7 | 1,68 <p < 1,75 |
| Porosité % | 3 | / | < 0,2 |
| Pouvoir gonflant volumique (mol.K/cm³) | 106,3 | 151 | ∼185 |
| Débit surfacique de gonflage (mol.K/cm²s) | 233,9 | 575 | 830 < D < 840 |

Les résultats du tableau 1 ci-dessus indiquent que le pouvoir de gonflage volumique des compositions des composés de l'invention est environ 45 % à 75 % supérieur à celui des compositions de référence de l'art antérieur. Compte tenu des densités respectives des divers composés, la masse peut être quasiment divisée par deux pour remplir la même fonction de gonflage.

En outre, la vitesse de combustion nettement plus forte des composés de l'invention engendre un débit surfacique de gonflage supérieur à celui des composés de référence. Par rapport aux pastilles de composition A, la dimension caractéristique de l'objet à brûler peut être doublée pour assurer une durée de fonctionnement équivalente. Le bloc extrudé réalisé à partir des compositions de l'invention peut donc être très compact et permettre le développement de générateurs de petite taille contenant une faible masse pyrotechnique.

De plus, en l'absence de particules émises par la combustion, les générateurs de gaz employant les composés de l'invention peuvent être dans une certaine mesure dépourvus de filtres à particules. Ce faisant, les pertes thermiques des gaz sont réduites.

Il convient aussi de noter que la mise en forme de ces compositions sous forme d'un bloc monolithique à très forte vitesse de combustion permet de réaliser un allumage à faible débit. La géométrie monolithique du chargement autorise aussi la conception de formes permettant de délivrer un débit progressif ou constant, ce qui n'est pas possible avec des chargements pastillés usuellement utilisés dans le cas de compositions type A.

Les composés de l'invention présentent généralement l'inconvénient d'émettre du chlorure d'hydrogène. En fin de combustion, ledit chlorure d'hydrogène se condense avec l'eau formée par la combustion et peut être capté par le sac. Le taux de chlorure d'hydrogène émis par les composés de l'invention est d'environ 0,2 g/g. De manière à limiter la diffusion du chlorure d'hydrogène dans l'habitacle du véhicule, le sac peut être enduit avec des capteurs de chlore. De plus, compte tenu de la nature de la composition des gaz qui contiennent 50 % de condensable (H₂O) quand la température diminue, les évents peuvent être réduits de manière à accroître le taux de captage par condensation d'eau acidifiée dans le sac. Après le fonctionnement, le sac se dégonfle naturellement sous l'effet de la baisse de température et de la condensation des condensables.

Un générateur de gaz pour airbag (côté) conducteur contenant un composé selon l'invention (14 g) émet 2,8 g de chlorure d'hydrogène. En l'absence improbable de captage, le taux de chlorure d'hydrogène est de l'ordre de 700 ppm dans un habitacle de 2,8 m³.

## Revendications

1. Composé pyrotechnique générateur de gaz convenant pour les systèmes de protection des occupants de véhicules, dont la composition renferme :
- une charge oxydante de perchlorate d'ammonium ; et
- un liant hydrocarboné oxygéné réticulé, obtenu par réticulation d'un élastomère en présence d'au moins un agent réticulant et d'au moins un plastifiant oxygéné dudit élastomère ; ledit élastomère ayant une masse moléculaire supérieure à 200 000 et étant choisi parmi les polyesters et les polyacrylates ;
**caractérisé en ce que** :
- ladite charge oxydante ne comprend pas de capteur de chlore ; et
- ledit au moins un plastifiant oxygéné consiste en un plastifiant choisi parmi les diesters à fonctions éthers dont la masse moléculaire est supérieure à 350 g/mol et la balance en oxygène égale ou supérieure à -230 %, en un mélange de tels plastifiants entre eux ou en un mélange d'au moins un tel plastifiant avec au moins un autre plastifiant oxygéné.

2. Composé selon la revendication 1, **caractérisé en ce que** ledit au moins un plastifiant oxygéné est choisi parmi :
- le dibutoxyéthoxyéthyl adipate,
- le dibutoxyéthoxyéthoxyéthyl adipate,
- le dibutoxyéthoxyéthoxyéthyl glutarate,
- le dibutoxyéthoxyéthoxyéthyl phtalate,
- le bis(éthylène glycol monobutyl éther) adipate,
- le bis(éthylène glycol monobutyl éther) phtalate
- les mélanges desdits diesters, entre eux, et
- les mélanges d'au moins un desdits diesters avec le dioctyladipate et/ou le dioctylazélate.

3. Composé selon la revendication 1 ou 2, **caractérisé en ce que** ladite charge oxydante représente 64 à 94 % en masse, avantageusement 72 à 82 % en masse, de la masse totale dudit composé.

4. Composé selon l'une quelconque des revendications 1 à 3, **caractérisé en ce que** ledit liant hydrocarboné oxygéné réticulé représente 6 à 20 % en masse, avantageusement 8 à 16 % en masse, de la masse totale dudit composé.

5. Composé selon l'une quelconque des revendications 1 à 4, **caractérisé en ce que** ledit au moins un élastomère et ledit au moins un agent réticulant représentent de 3 à 10 % en masse, avantageusement de 4 à 8 % en masse, de la masse totale dudit composé ; et/ou, avantageusement, et,
ledit au moins un plastifiant représente de 3 à 10 % en masse, avantageusement de 4 à 8 % en masse, de la masse totale dudit composé.

6. Composé selon l'une quelconque des revendications 1 à 5, **caractérisé en ce que** sa composition renferme en outre au moins un composé organique nitré dont la balance en oxygène est supérieure à -30 % ; **en ce que** sa composition renferme avantageusement en outre au moins un composé organique nitré choisi parmi les nitrates azotés et les dinitramides.

7. Composé selon l'une quelconque des revendications 1 à 6, **caractérisé en ce que** sa composition renferme en outre au moins un catalyseur balistique, avantageusement choisi parmi l'oxyde de cuivre, l'oxyde de fer, l'oxyde de manganèse et l'oxyde de cobalt.

8. Composé selon l'une quelconque des revendications 1 à 7, **caractérisé en ce que** sa composition renferme en outre au moins un agent mouillant choisi parmi les organosilanes et les titanates, avantageusement choisi parmi le vinyltris-(2-méthoxyéthoxy)silane, le tris-(3-triméthoxysilylpropyl)isocyanurate, le γ-glycidoxypropyltriméthoxysilane, le diéthoxydiacétoxysilane, le diacétoxydiéthoxysilane et le dibutoxyéthoxyméthylsilane.

9. Composé selon l'une quelconque des revendications 1 à 8, **caractérisé en ce** sa composition comprend, exprimée en pourcentages en masse :
- 64 à 94 %, avantageusement 72 à 82 %, de ladite charge oxydante ;
- 6 à 20 %, avantageusement 8 à 16 %, dudit au moins un liant hydrocarboné oxygéné réticulé ;
- 0 à 10 %, avantageusement 3 à 8%, d'au moins un composé organique nitré dont l'oxygène balance est supérieure à -30 % ;
- 0 à 6 %, avantageusement de 1 à 2 %, d'au moins un catalyseur balistique ; et
- 0 à 4 %, avantageusement 0,2 à 3 %, d'au moins un agent mouillant.

10. Composé selon l'une quelconque des revendications 1 à 9, de type monolithique, plein, mono- ou multi-perforé.

11. Procédé d'obtention d'un composé selon l'une quelconque des revendications 1 à 10, **caractérisé en ce qu'**il comprend :
- mis en oeuvre en continu, le mélange sans solvant de ladite charge oxydante, dudit élastomère, dudit au moins un agent réticulant et dudit au moins un plastifiant ainsi qu'éventuellement dudit au moins un composé organique nitré dont l'oxygène balance est supérieure à -30 % et/ou dudit au moins un catalyseur balistique et/ou dudit au moins un agent mouillant et l'extrusion de la pâte résultant dudit mélange ;
- le traitement thermique de ladite pâte extrudée pour assurer la réticulation dudit élastomère.

12. Procédé selon la revendication 11, **caractérisé en ce que** lesdits mélange et extrusion sont mis en oeuvre dans un mélangeur-extrudeur bi-vis.

13. Procédé selon l'une des revendications 11 ou 12, **caractérisé en ce qu'**il comprend la découpe de la pâte extrudée en chargements et le traitement thermique desdits chargements.

## Claims

1. A pyrotechnic gas generator compound suitable for vehicle occupant protection systems whose composition comprises:
- an oxidizing charge of ammonium perchlorate; and
- a crosslinked, oxygen-containing hydrocarbon binder obtained by crosslinking an elastomer in the presence of at least one crosslinking agent and at least one oxygen-containing plasticizer for said elastomer; said elastomer having a molecular weight of more than 200 000 and being selected from polyesters and polyacrylates;
**characterized in that**:
- said oxidizing charge does not contain a chlorine scavenger; and
- said at least one oxygen-containing plasticizer is composed of a plasticizer selected from diesters having ether functions, of which the molecular weight is greater than 350 g/mol and the oxygen balance equal to or greater than -230%, of a mixture of such plasticizers with one another or of a mixture of at least one such plasticizer with at least one other oxygen-containing plasticizer.

2. The compound of claim 1, **characterized in that** said at least one oxygen-containing plasticizer is selected from:
- dibutoxyethoxyethyl adipate,
- dibutoxyethoxyethoxyethyl adipate,
- dibutoxyethoxyethoxyethyl glutarate,
- dibutoxyethoxyethoxyethyl phthalate,
- bis(ethylene glycol monobutyl ether) adipate,
- bis(ethylene glycol monobutyl ether) phthalate
- mixtures of said diesters with one another, and
- mixtures of at least one of said diesters with dioctyl adipate and/or dioctyl azelate.

3. The compound of claim 1 or 2, **characterized in that** said oxidizing charge represents 64% to 94% by weight, advantageously 72% to 82% by weight, of the total weight of said compound.

4. The compound of any one of claims 1 to 3, **characterized in that** said crosslinked, oxygen-containing hydrocarbon binder represents 6% to 20% by weight, advantageously 8% to 16% by weight, of the total weight of said compound.

5. The compound of any one of claims 1 to 4, **characterized in that** said at least one elastomer and said at least one crosslinking agent represent from 3% to 10% by weight, advantageously from 4% to 8% by weight, of the total weight of said compound; and/or, advantageously, and,
said at least one plasticizer represents from 3% to 10% by weight, advantageously from 4% to 8% by weight, of the total weight of said compound.

6. The compound of any one of claims 1 to 5, **characterized in that** its composition further comprises at least one organic nitro compound of which the oxygen balance is greater than -30%; **in that** its composition advantageously further comprises at least one organic nitro compound selected from nitrogenous nitrates and dinitramides.

7. The compound of any one of claims 1 to 6, **characterized in that** its composition further comprises at least one ballistic catalyst, advantageously selected from copper oxide, iron oxide, manganese oxide, and cobalt oxide.

8. The compound of any one of claims 1 to 7, **characterized in that** its composition further comprises at least one wetting agent selected from organosilanes and titanates, advantageously selected from vinyltris(2-methoxyethoxy)silane, tris(3-trimethoxysilylpropyl) isocyanurate, γ-glycidyloxypropyltrimethoxysilane, diethoxydiacetoxysilane, diacetoxydiethoxysilane, and dibutoxyethoxymethylsilane.

9. The compound of any one of claims 1 to 8, **characterized in that** its composition comprises, expressed in percentages by weight:
- 64% to 94%, advantageously 72% to 82%, of the oxidizing charge;
- 6% to 20%, advantageously 8% to 16%, of the at least one crosslinked, oxygen-containing hydrocarbon binder;
- 0% to 10%, advantageously 3% to 8%, of at least one organic nitro compound of which the oxygen balance is greater than -30%;
- 0% to 6%, advantageously from 1% to 2%, of at least one ballistic catalyst; and
- 0% to 4%, advantageously 0.2% to 3%, of at least one wetting agent.

10. The compound of any one of claims 1 to 9, of monolithic type, which is solid or mono- or multi-perforated.

11. A method for obtaining a compound of any one of claims 1 to 10, **characterized in that** it comprises:
- continuously implementing a solventless mixing of said oxidizing charge, said elastomer, said at least one crosslinking agent, and said at least one plasticizer and also, optionally, said at least one organic nitro compound of which the oxygen balance is greater than -30% and/or said at least one ballistic catalyst and/or said at least one wetting agent, and extruding the paste resulting from said mixing;
- heat-treating said extruded paste to carry out the crosslinking of said elastomer.

12. The method of claim 11, **characterized in that** said mixing and said extruding are implemented in a twin-screw mixer-extruder.

13. The method of either of claims 11 and 12, **characterized in that** it comprises cutting the extruded paste into charges and heat-treating said charges.

## Patentansprüche

1. Gaserzeugende pyrotechnische Verbindung, geeignet für Systeme zum Schutz von Fahrzeuginsassen, deren Zusammensetzung enthält:
- eine oxidierende Ladung aus Ammoniumperchlorat und
- ein sauerstoffhaltiges, vernetztes Kohlenwasserstoffbindemittel, das durch Vernetzen eines Elastomers in Gegenwart wenigstens eines Vernetzungsmittels und wenigstens eines sauerstoffhaltigen Weichmachers des Elastomers erhalten wird, wobei das Elastomer eine molare Masse von über 200.000 aufweist und aus den Polyestern und den Polyacrylaten ausgewählt ist,
**dadurch gekennzeichnet, daß**:
- die oxidierende Ladung keinen Chlorfänger umfaßt und
- der wenigstens eine sauerstoffhaltige Weichmacher aus einem Weichmacher, welcher aus den Diestern mit Etherfunktionen, deren molare Masse über 350 g/mol liegt und deren Sauerstoffbilanz gleich oder größer -230 % ist, ausgewählt ist, aus einer Mischung derartiger Weichmacher untereinander oder aus einer Mischung aus wenigstens einem solchen Weichmacher mit wenigstens einem weiteren sauerstoffhaltigen Weichmacher besteht.

2. Verbindung nach Anspruch 1, **dadurch gekennzeichnet, daß** der wenigstens eine sauerstoffhaltige Weichmacher ausgewählt ist aus:
- Dibutoxyethoxyethyladipat,
- Dibutoxyethoxyethoxyethyladipat,
- Dibutoxyethoxyethoxyethylglutarat,
- Dibutoxyethoxyethoxyethylphthalat,
- Bis(ethylenglykolmonobutylether)adipat,
- Bis(ethylenglykolmonobutylether)phthalat,
- den Mischungen der Diester untereinander und
- den Mischungen aus wenigstens einem der Diester mit Dioctyladipat und/oder Dioctylazelat.

3. Verbindung nach Anspruch 1 oder 2, **dadurch gekennzeichnet, daß** die oxidierende Ladung 64 bis 94 Masse-%, vorteilhafterweise 72 bis 82 Masse-% der Gesamtmasse der Verbindung ausmacht.

4. Verbindung nach einem der Ansprüche 1 bis 3, **dadurch gekennzeichnet, daß** das sauerstoffhaltige, vernetzte Kohlenwasserstoffbindemittel 6 bis 20 Masse-%, vorteilhafterweise 8 bis 16 Masse-% der Gesamtmasse der Verbindung ausmacht.

5. Verbindung nach einem der Ansprüche 1 bis 4, **dadurch gekennzeichnet, daß** das wenigstens eine Elastomer und das wenigstens eine Vernetzungsmittel zwischen 3 und 10 Masse-%, vorteilhafterweise zwischen 4 und 8 Masse-% der Gesamtmasse der Verbindung ausmachen, und/oder, vorteilhafterweise und, der wenigstens eine Weichmacher 3 bis 10 Masse-%, vorteilhafterweise 4 bis 8 Masse-% der Gesamtmasse der Verbindung ausmacht.

6. Verbindung nach einem der Ansprüche 1 bis 5, **dadurch gekennzeichnet, daß** ihre Zusammensetzung ferner wenigstens eine organische Nitroverbindung enthält, deren Sauerstoffbilanz über -30 % liegt, daß ihre Zusammensetzung vorteilhafterweise ferner wenigstens eine organische Nitroverbindung enthält, die aus den Stickstoffnitraten und den Dinitramiden ausgewählt ist.

7. Verbindung nach einem der Ansprüche 1 bis 6, **dadurch gekennzeichnet, daß** ihre Zusammensetzung ferner wenigstens einen ballistischen Katalysator enthält, der vorteilhafterweise aus Kupferoxid, Eisenoxid, Manganoxid und Kobaltoxid ausgewählt ist.

8. Verbindung nach einem der Ansprüche 1 bis 7, **dadurch gekennzeichnet, daß** ihre Zusammensetzung ferner wenigstens ein Benetzungsmittel enthält, das aus den Organosilanen und den Titanaten, vorteilhafterweise aus Vinyltris-(2-methoxyethoxy)silan, Tris-(3-trimethoxysilylpropyl)isocyanurat, γ-Glycidoxypropyltrimethoxysilan, Diethoxydiacetoxysilan, Diacetoxydiethoxysilan und Dibutoxyethoxymethylsilan ausgewählt ist.

9. Verbindung nach einem der Ansprüche 1 bis 8, **dadurch gekennzeichnet, daß** ihre Zusammensetzung, in Masse-Prozentsätzen ausgedrückt, umfaßt:
- 64 bis 94 %, vorteilhafterweise 72 bis 82 %, der oxidierenden Ladung,
- 6 bis 20 %, vorteilhafterweise 8 bis 16 %, des wenigstens einen sauerstoffhaltigen, vernetzten Kohlenwasserstoffbindemittels,
- 0 bis 10%, vorteilhafterweise 3 bis 8 %, wenigstens einer organischen Nitroverbindung, deren Sauerstoffbilanz über -30 % liegt,
- 0 bis 6 %, vorteilhafterweise 1 bis 2 %, wenigstens eines ballistischen Katalysators und
- 0 bis 4 %, vorteilhafterweise 0,2 bis 3 %, wenigstens eines Benetzungsmittels.

10. Verbindung nach einem der Ansprüche 1 bis 9, monolithischer, massiver, einfach oder mehrfach perforierter Art.

11. Verfahren für den Erhalt einer Verbindung nach einem der Ansprüche 1 bis 10, **dadurch gekennzeichnet, daß** es umfaßt:
- das kontinuierlich vollzogene Mischen ohne Lösungsmittel der oxidierenden Ladung, des Elastomers, des wenigstens einen Vernetzungsmittels und des wenigstens einen Weichmachers sowie eventuell der wenigstens einen organischen Nitroverbindung, deren Sauerstoffbilanz über -30 % liegt und/oder des wenigstens einen ballistischen Katalysators und/oder des wenigstens einen Benetzungsmittels, sowie das Extrudieren der aus dem Mischen hervorgehenden Paste,
- die Wärmebehandlung der extrudierten Paste, um die Vernetzung des Elastomers sicherzustellen.

12. Verfahren nach Anspruch 11, **dadurch gekennzeichnet, daß** das Mischen und das Extrudieren in einem Zweischnecken-Mischer-Extruder durchgeführt werden.

13. Verfahren nach einem der Ansprüche 11 oder 12, **dadurch gekennzeichnet, daß** es das Schneiden der extrudierten Paste in Ladungen und die Wärmebehandlung der Ladungen umfaßt.
